# EUROPÄISCHE PATENTSCHRIFT

(11) **EP 0 118 708 B1**
(45) Veröffentlichungstag und Bekanntmachung des Hinweises auf die Patenterteilung: **30.12.1986**
(21) Anmeldenummer: 84100927.7
(22) Anmeldetag: 30.01.1984
(51) Int. Cl.: H01H 1/02, C22C 5/06

(54) **Sinterkontaktwerkstoff für Niederspannungsschaltgeräte**
Sintered contact material for low-tension switchgear
Matériau de contact fritté pour appareillages interrupteurs à basse tension

(30) Priorität: 10.02.1983 DE 3304637
(43) Veröffentlichungstag der Anmeldung: 19.09.1984
(62) Teilanmeldung aus: 85114864.3
(73) Patentinhaber: SIEMENS AKTIENGESELLSCHAFT, 80333 München (DE)
(72) Erfinder: Schreiner, Horst, Prof. Dr., D-8500 Nürnberg (DE); Rothkegel, Bernhard, D-8500 Nürnberg (DE)

## Beschreibung

Die Erfindung bezieht sich auf einen Kontaktwerkstoff für Niederspannungsschaltgeräte der Energietechnik auf AgSn0₂-Basis mit weiteren Metalloxidzusätzen.

Für Niederspannungsschaltgeräte der Energietechnik, z. B. in Schützen oder Selbstschaltern, haben sich Kontaktwerkstoffe auf der Basis AgCdO mit CdO als Hauptwirkkomponente als besonders vorteilhaft erwiesen. Diese Kontaktwerkstoffe zeigen einen kleinen Abbrand im Lichtbogen, eine kleine Schweißkraft und eine niedrige Erwärmung bei Dauerstromführung.

Da beim Schalten aus Kontaktstücken, die aus AgCdO-Kontaktwerkstoffen bestehen, über den Abbrand CdO in die Umwelt gelangen kann und CdO als toxischer Werkstoff eingestuft ist, wird angestrebt. Kontaktwerkstoffe mit anderen Hauptmetalloxidzusätzen, wie Sn0₂, ZnO. In₂0₃, CuO usw.. zu ersetzen. Kontaktwerkstoffe aus AgSn0₂ ohne weitere Metalloxidzusätze konnten nicht alle Forderungen an die Kontakteigenschaften erfüllen. Es sind AgSn0₂-Kontaktwerkstoffe mit weiteren Metalloxidzusätzen, wie beispielsweise In₂O₃, Bi₂O₃, vorgeschlagen worden. Aus der GB-A-20 55 398 ist ein Kontaktwerkstoff bekannt. der durch Oxidation eines plattierten Legierungsbleches mit 3 bis 15 Gew.-% Zinn. 0.01 bis 1 Gew.- % Wismut und 0,1 bis 8,5 Gew.-% Cu hergestellt ist.

Daneben ist aus der DE-A-27 54 335 ein elektrischer Kontaktwerkstoff auf Silber-Metalloxidbasis bekannt, bei dem 1,5 bis 6 Gew.-% Wismutoxid und 0,1 bis 6 Gew.-% Zinnoxid, bezogen auf die Gesamtoxidmenge, vorhanden sein sollen. Zusätzlich kann auch Kupferoxid oder Zinkoxid vorhanden sein, wobei aber immer Wismutoxid und Zinnoxid dominieren und in der gleichen Größenordnung liegen.

Der Erfindung liegt die Aufgabe zugrunde, die bekannten AgSnO₂-Werkstoffe mit weiteren Metalloxidzusätzen zu kombinieren, wobei die Konzentration der weiteren Metalloxidzusätze, d. h. insbesondere der Gehalt an toxischen Werkstoffen niedriger sein soll und trotzdem ähnlich gute Schalteigenschaften wie bei AgCdO-Werkstoffen erreicht werden.

Gemäß der Erfindung wird die Aufgabe dadurch gelöst, daß der Werkstoff als Sinterwerkstoff aus AgSnO₂Bi₂O₃CuOCdO besteht und daß der Summenmetalloxidgehalt zwischen 10 und 25 Vol.-% beträgt mit einem SnO₂-Anteil ≥ 70 Vol.-% der Gesamtoxidmenge und mit einem Bi₂0₃-Anteil zwischen 0,5 und 2%-Massengehalt, einem CuO-Anteil zwischen 0,5 und 1,5 %-Massengehalt und einem CdO-Anteil zwischen 0,05 und 2 %-Massengehalt.

Als besonders vorteilhaft hat sich ein Summenmetalloxidgehalt zwischen 15 bis 20 Vol.-% erwiesen. Insbesondere kann ein erster erfindungsgemäßer Werkstoff einen Ag-Massengehalt von 87.89 %, einen Sn0₂-Massengehalt von 9,92 %, einen Bi₂0₃-Massengehalt von 1,1 %, einen CuO-Massengehalt von 1,2 % und einen CdO-Massengehalt von 0,3 % und ein zweiter erfindungsgemäßer Werkstoff einen Ag-Massengehalt von 81,42%, einen SnO_{z}-Massengehalt von 13,09 %, einen Bi₂O₃-Massengehalt von 2.0 %, einen CuO-Massengehalt von 1.5 % und einen CdO-Massengehalt von 2.0 %, haben.

Anhand von Ausführungsbeispielen wird das Herstellen des Werkstoffes und des daraus zu fertigenden Kontaktstückes gemäß der Erfindung näher erläutert.

### Beispiel 1

Herstellen eines Sinterkontaktwerkstoffes aus AgSnO₂Bi₂O₃CuOCdO und des Kontaktstückes.

Aus 81,42 %-Massengehalt Elektrolyse- oder Fällungssilberpulver und feinen Metalloxidpulvern aus 13,09 %-Massengehalt Sn0₂, 2,0 %-Massengehalt Bi₂0₃, 1,5 %-Massengehalt CuO und 2,0 %-Massengehalt CdO wird ein Pulver durch Naßmischen und Sieben der Teilchengröße < 200 µm hergestellt.

Aus der getrockneten Pulvermischung werden mit 300 MPa Formkörper verdichtet. Um eine einwandfreie Verbindung der Kontaktstücke mit einem Träger sicherzustellen ist es zweckmäßig, die Kontaktschicht mit einer zweiten Pulverschicht, z. B. aus Reinsilber, zu einem Zweischichten-Preßkörper zu verdichten. Die Sinterung erfolgt bei 850 °C während einer Stunde an Luft. Durch Warmnachpressen bei 650 °C mit 800 MPa werden die Kontaktstücke verdichtet. Eine weitere Wärmebehandlung bei 850 °C während einer halben Stunde an Luft oder Stickstoff und eine darauf folgende weitere Kalt- oder Warmverdichtung zu erreichen.

Die Kontakteigenschaften dieser Kontaktstücke wurden auf einem Prüfschalter gemessen und mit einer sehr guten AgCdO-Qualität verglichen. Bei vergleichbaren Abbrandwerten wurden eine etwas günstigere Erwärmung (10% niedrigerer Kontaktwiderstand) und eine etwa um 15 % niedrigere Schweißkraft erreicht.

### Beispiel 2

Herstellen eines Sinterkontaktwerkstoffes aus AgSnO₂Bi₂O₃CuOCdO und des Kontaktstückes.

Aus einer Legierung aus AgSnBiCuCd mit 90,06 %-Massengehalt Ag, 7,67 %-Massengehalt Sn, 1,01 %-Massengehalt Bi, 0,98 %-Massengehalt Cu und 0,27 %-Massengehalt Cd wird ein Pulver der Teilchengröße < 200 µ, z. B. durch Druckverdüsen mit Wasser, hergestellt. Durch innere Oxidation des Legierungspulvers wird ein Verbundpulver aus AgSnO₂Bi₂O₃CuOCdO mit 87.89 %-Massengehalt Ag, 9.92 %-Massengehalt Sn0₂, 1,1 %-Massengehalt Bi₂O₃, 1.2 %-Massengehalt CuO und 0,3 %-Massengehalt CdO erhalten. Die innere Oxidation wird während einer Glühbehandlung an Luft zwischen 500 und 800 °C durchgeführt. Dabei wird die Zeit so gewählt, daß eine vollständige innere Oxidation erreicht wird. Aus dem Verbundpulver wird wie bei Beispiel 1 ein Zweischichten-Pulverpreßkörper hergestellt. Durch Sintern wird der Preßkörper verfestigt und durch Warm- bzw. Kaltnachverdichten wird die Restporosität des Kontaktstückes herabgesetzt. Auch die so erreichte Kontaktqualität hat bei gleicher Zusammensetzung wie im Beispiel 1 die gleich guten Kontakteigenschaften. Ein Gefügebild zeigt die gleichmäßig globularen Oxidausscheidungen im Silbergrundmetall.

Die Silber-Zinnoxid-Kontaktwerkstoffe mit den speziellen Oxidzusätzen Bi₂0₃, CuO und CdO gemäß der Erfindung stellen eine aus der Vielzahl der Möglichkeiten spezielle Werkstoffauswahl bei ganz bestimmter Zusammensetzung dar. Gegenüber den Kontaktwerkstoffen mit CdO als einzigem Oxidzusatz konnte der CdO-Gehalt um 1 bis 2 Größenordnungen gesenkt werden.

## Patentansprüche

1. Kontaktwerkstoff für Niederspannungsschaltgeräte der Energietechnik auf AgSnO₂-Basis mit weiteren Metalloxidzusätzen, dadurch gekennzeichnet, daß der Werkstoff als Sinterwerkstoff aus AgSnO₂Bi₂O₃CuOCdO besteht und daß der Summenmetalloxidgehalt zwischen 10 und 25 Vol.-% beträgt mit einem SnO₂-Anteil ≥ 70 Vol.- % der Gesamtoxidmenge und einem Bi₂0₃-Anteil zwischen 0,5 und 2 %-Massengehalt, einem CuO-Anteil zwischen 0,5 und 1,5 %-Massengehalt und einem CdO-Anteil zwischen 0,05 und 2 %-Massengehalt.

2. Kontaktwerkstoff nach Anspruch 1, dadurch gekennzeichnet, daß der Summenmetalloxidgehalt 15 bis 20 Vol.-% beträgt.

3. Kontaktwerkstoff nach Anspruch 2, dadurch gekennzeichnet, daß er einen Ag-Massengehalt von 87.89 %, einen SnO₂-Massengehalt von 9,92 %, einen Bi₂0₃-Massengehalt von 1,1 %, einen CuO-Massengehalt von 1,2% und einen CdO-Massengehalt von 0,3 % aufweist.

4. Kontaktwerkstoff nach Anspruch 2, dadurch gekennzeichnet, daß er einen Ag-Massengehalt von 81,42%, einen SnO₂-Massengehalt von 13,09 %, einen Bi_{z}0₃-Massengehalt von 2.0 %, einen CuO-Massengehalt von 1.5% und einen CdO-Massengehalt von 2.0 % aufweist.

## Claims

1. A contact material for low-voltage switchgear in energy technology, having an AgSn0₂-basis with further metal oxide additions, characterised in that the material consists of AgS- nO₂Bi₂O₃CuOCdO as a sintered material : and that the total metal oxide content ranges between 10 and 25 % by volume with an Sn0₂ portion ≥ 70 % by volume of the total amount of oxide and a Bi₂0₃ portion of between 0.5 and 2 % mass content, a CuO portion of between 0.5 and 1.5 % mass content and a CdO portion of between 0.05 and 2 % mass content.

2. A contact material as claimed in Claim 1, characterised in that the total oxide content is 15 to 20 % by volume.

3. A contact material as claimed in Claim 2. characterised in that it has an Ag mass content of 87.89 %, an Sn0₂ mass content of 9.92 % a Bi₂0₃ mass content of 1.1 %, a CuO mass content of 1.2 % and a CdO mass content of 0.3 %.

4. A contact material as claimed in Claim 2. characterised in that it has an Ag mass content of 81.42 %, a Sn0₂ mass content of 13.09 %. a Bi₂O₃ mass content of 2.0 %, a CuO mass content of 1.5 % and a CdO mass content of 2.0 %.

## Revendications

1. Matériau pour contacts à base d'AgSn0₂ avec d'autres additions d'oxydes métalliques, pour des appareillages électriques basse tension de la technique des courants forts, caractérisé en ce qu'il est formé d'un matériau fritté en AgS- nO₂Bi₂O₃CuOCdO et que la teneur totale en oxydes métalliques est comprise entre 10 et 25 % en volume, avec une fraction de SnO₂ ≥ 70 % en volume de la quantité totale d'oxydes et avec une fraction de Bi₂0₃ représentant une teneur massique comprise entre 0,5 et 2 %, une fraction de CuO représentant une teneur massique comprise entre 0,5 et 1,5 % et une fraction de CdO représentant une teneur massique comprise entre 0,05 et 2%.

2. Matériau selon la revendication 1, caractérisé en ce que la teneur totale en oxydes métalliques est de 15 à 20 % en volume.

3. Matériau selon la revendication 2, caractérisé en ce qu'il présente une teneur massique en Ag de 87,89 %, une teneur massique en SnO₂ de 9,92 %, une teneur massique en Bi₂O₃ de 1,1 %. une teneur massique en CuO de 1,2 % et une teneur massique en CdO de 0,3 %.

4. Matériau selon la revendication 2, caractérisé en ce qu'il présente une teneur massique en Ag de 81,42 %, une teneur massique en SnO₂ de 13,09 %, une teneur massique en Bi₂O₃ de 2 %. une teneur massique en CuO de 1.5% et une teneur massique en CdO de 2 %.
